# EUROPÄISCHE PATENTSCHRIFT

(11) **EP 2 817 109 B1**
(45) Veröffentlichungstag und Bekanntmachung des Hinweises auf die Patenterteilung: **29.08.2018**
(21) Anmeldenummer: 13700761.3
(22) Anmeldetag: 22.01.2013
(51) Int. Cl.: B21C 23/00, F02M 51/06

(54) **VERFAHREN ZUM HERSTELLEN EINES METALLISCHEN BAUTEILS FÜR EINEN INJEKTOR**
METHOD FOR PRODUCING A METALLIC COMPONENT FOR AN INJECTOR
PROCÉDÉ DE FABRICATION D'UN ÉLÉMENT MÉTALLIQUE POUR UN INJECTEUR

(30) Priorität: 23.02.2012 DE 102012202768
(43) Veröffentlichungstag der Anmeldung: 31.12.2014
(73) Patentinhaber: Robert Bosch GmbH, 70442 Stuttgart (DE)
(72) Erfinder: MUELLER, Johannes, 71638 Ludwigsburg (DE)
(86) Internationale Anmeldenummer: PCT/EP2013/051089
(87) Internationale Veröffentlichungsnummer: WO 2013/124100

(56) Entgegenhaltungen:
- CN-A- 102 329 938
- DE-A1-102008 040 550
- US-A- 5 904 062
- C.X. Huang ET AL: "Formation mechanism of nanostructures in austenitic stainless steel during equal channel angular pressing: Philosophical Magazine: Vol 87, No 31", Philosophical Magazine, 28 September 2007 (2007-09-28), pages 4949-4971, XP055456744, DOI: 10.1080/14786430701594046 Retrieved from the Internet: URL:https://www.tandfonline.com/doi/abs/10 .1080/14786430701594046#aHR0cHM6Ly93d3cudG FuZGZvbmxpbmUuY29tL2RvaS9wZGYvMTAuMTA4MC8x NDc4NjQzMDcwMTU5NDA0Nj9uZWVkQWNjZXNzPXRydW VAQEAw [retrieved on 2018-03-06]

## Beschreibung

### Stand der Technik

Die Erfindung geht aus von einem Verfahren zur Herstellung eines metallischen Bauteils für einen Injektor nach der Gattung des Patentanspruchs 1. Die Erfindung geht ferner aus von einem Verfahren zur Herstellung eines Injektors mit einem derartigen metallischen Bauteil gemäß Patentanspruch 2.

In Magnetinjektoren bzw. Magnetventilen, die beispielsweise in Hochdruckkraftstoffeinspritzsystemen wie dem sog. Common-Rail-Einspritzsystem eingesetzt werden, sind Bauteile vorgesehen, die aus hochfesten Stahllegierungen gebildet sind, um dem relativ hohen Druck standzuhalten, der im Innenraum eines derartigen Magnetinjektors herrscht. Eine weitere Funktion eines derartigen Bauteils besteht darin, ein Magnetfeld, das von an der Außenseite des Ventilkörpers angeordneten und das Bauteil umschließenden Magnetspulen erzeugt wird, in den Innenraum des Injektorkörpers einzukoppeln, um einen im Innenraum axial beweglich angeordneten Anker eines Ventilelements zu betätigen. Dazu ist ein derartiges Bauteil als nichtmagnetischer Dichtring ausgebildet, um die von den Magnetspulen erzeugten Magnetfeldlinien in den Innenraum einzukoppeln. Da die üblichen hochfesten Vergütungsstähle jedoch ferromagnetisch sind, werden bei diesem Stand der Technik zur Herstellung eines derartigen Bauteils relativ teure Stahllegierungen wie beispielsweise Alloy 718 oder DSA 760 verwendet, um die physikalischen Voraussetzungen bzw. Materialeigenschaften der hohen Festigkeit und der niedrigen magnetischen Permeabilität zu erfüllen, die für den Betrieb eines aus einer derartigen Stahllegierung ausgebildeten Bauteils in einem Magnetinjektor erforderlich sind. Nachteilig bei diesem Stand der Technik sind somit die relativ hohen Kosten, die bei der Beschaffung eines derartigen Ausgangsmaterials anfallen.

Aus der DE 10 2008 040 550 A1 ist ein Verfahren zur Herstellung eines metallischen Verbundbauteils mit Abschnitten unterschiedlicher Magnetisierung bekannt, wobei das Ausgangsmaterial zum Herstellen des Verbundbauteils ein semi-austenitischer Stahl ist, der als zylindrisches Rohteil bereitgestellt wird. Das Rohteil wird durch Massivumformung in einem mehrstufigen Umformprozeß in eine gewünschte Form des Verbundbauteils umgeformt und abschließend in einem Teilbereich einer lokalen Nachbehandlung unter Wärmeeinfluß unterzogen, so dass ein Abschnitt in seiner Sättigungspolarisation gegenüber den angrenzend anderen Bereichen herabgesetzt ist. Das durch dieses Verfahren hergestellte Verbundbauteil wird bevorzugt zur magnetischen Trennung beispielsweise in einem Injektor bzw. Brennstoffeinspritzventil eingesetzt.

Die US 5 904 062 A offenbart die mehrfache Anwendung eines ECAE-Verfahrens auf ein austenitisches zylinderförmiges Werkstück.

### Vorteile der Erfindung

Das Verfahren zur Herstellung eines metallischen Bauteils mit den kennzeichnenden Merk-malen des Patentanspruchs 1 hat den Vorteil, dass sich durch wiederholte Anwendung des massivumformenden Gleichkanalwinkelprozesses auf ein Ausgangsmaterial aus voll-austenitischem Stahl nicht nur eine deutliche Erhöhung der mechanischen Festigkeit des Ausgangsmaterials für das Bauteil, sondern auch eine signifikante Reduktion der elektrischen Leitfähigkeit des Ausgangsmaterials im Vergleich zum präprozeduralen Werkstoffzustand erzielen lässt. Aufgrund dieser Kombination der beiden erzielten Materialeigenschaften ist das aus diesem Material gefertigte Bauteil wegen seiner niedrigen elektrischen Leitfähigkeit geeignet für den Einsatz als magnetische Trennung in einem Magnetinjektor und ist dort wegen seiner hohen Festigkeit in Bereichen mit hohem Innendruck sicher als Dichtring betreibbar. Im Unterschied zum Stand der Technik, bei dem zum Zweck der magnetischen Trennung demgegenüber für ein entsprechendes Bauteil teure Vergütungsstähle bzw. hochfeste Stahl-Legierungen wie z.B. Alloy 718 oder DSA 760 verwendet werden, ist es gemäß der Erfindung möglich, verhältnismäßig preiswerte austenitische Stahllegierungen als Ausgangsmaterial zu verwenden, das zur Erhöhung der mechanischen Festigkeit und zur Verringerung der elektrischen Leitfähigkeit wiederholt umgeformt wird. Im Gegensatz zu einem anders gelagerten Stand der Technik, bei dem ein semi-austenitischer Stahl zunächst einem lediglich formgebenden Massivumformungsverfahren unterworfen wird, woran sich danach eine lokale Wärmebehandlung anschließt, um einen Abschnitt des Verbundbauteils nicht-magnetisch auszubilden, wird demgegenüber gemäß der Erfindung ein derartiger separater und somit aufwendiger Prozessschritt eingespart. Da erfindungsgemäß bei jedem Prozessdurchgang dieselbe Umformprozedur stereotyp wiederholt wird, ist die Fertigung kosten-günstig durchführbar. Dabei ist es für die auf dem Gebiet der Massivumformung tätige und mit der Festigkeit von Werkstoffen befasste Fachwelt überraschend, dass sich durch die Massivumformung von austenitischen Stahllegierungen mittels Gleichkanalwinkelpressen neben der deutlichen Steigerung der Festigkeit des bearbeiteten Materials auch eine signifikante Absenkung der elektrischen Leitfähigkeit des bearbeiteten Materials im Vergleich zur Leitfähigkeit des Startmaterials erzielen lässt.

### Zeichnungen

Ein Ausführungsbeispiel der Erfindung ist in der nachfolgenden Beschreibung und in der beigefügten Zeichnung näher erläutert. Letztere zeigt in einer stark schematisch gehaltenen Ansicht:
Fig. 1 eine Querschnittansicht eines Magnetventils in Teildarstellung mit einem erfindungsgemäß hergestellten metallischen Bauteil, das axial zwischen einem Ventilkörper und einem Injektorkörper des Magnetventils und radial zwischen einer Magnetspule und einem Innenraum des Magnetventils angeordnet ist.

### Beschreibung des Ausführungsbeispiels

Die einzige Figur zeigt in einer stark schematisch gehaltenen Teildarstellung einen Magnetinjektor 1 für Kraftstoffeinspritzsysteme mit einem im oberen Bereich des Magnetinjektors 1 angeordneten Injektorkörper 2 und einem im unteren Bereich des Magnetinjektors 1 angeordneten Ventilkörper 3, wobei der Injektorkörper 2 und der Ventilkörper 3 jeweils im wesentlichen hohlzylindrisch ausgebildet sind und deren Längsmittelachsen koaxial zur Längsachse 8 des Magnetinjektors 1 verlaufen.

Im Übergangsbereich zwischen dem Injektorkörper 2 und dem Ventilkörper 3 weisen sowohl der Injektorkörper 2 an seinem dem Ventilkörper 3 zugewandten Endabschnitt 20 als auch der Ventilkörper 3 an seinem dem Injektorkörper 2 zugewandten Endabschnitt 30 jeweils eine Außendurchmesserverengung auf, welche zusammen eine Kammer 11 definieren, in der eine Magnetspule 4 aufgenommen ist. Im bestromten Zustand der Magnetspule 4 dient das dann von ihr erzeugte Magnetfeld 5 zum Anheben eines Ankers 6, der als Element eines - hier nicht weiter interessierenden und in Fig. 1 nicht dargestellten - Ventilteils zusammen mit einer stangenförmigen Ankernadel 7 im koaxial zur Längsachse 8 des Magnetinjektors 1 verlaufenden Innenraum 9 des Magnetinjektors 1 axial beweglich aufgenommen ist.

Zwischen den einander zugewandten Endabschnitten 20, 30 des Injektorkörpers 2 und des Ventilkörpers 3 ist in axialer Erstreckungsrichtung des Magnetinjektors 1 ein erfindungsgemäß hergestelltes Bauteil 10 in der Form eines Dichtrings bzw. Druckrings angeordnet, das zwar metallisch, jedoch nichtmagnetisch ausgebildet ist, um das von der Magnetspule 4 erzeugte Magnetfeld 5 wirbelstromverlustarm über das erfindungsgemäße Bauteils 10 in den Innenraum 9 des Magnetinjektors 1 einzukoppeln.

Das metallische Bauteil 10 wird erfindungsgemäß hergestellt durch ein Massivumformungsverfahren, ein Verfahren, mit dem ultrafeinkörnige Mikrostrukturen, d.h. Korngrößen im Submikrometerbereich unterhalb 1 µm herstellbar sind. Im bevorzugten Ausführungsbeispiel der Erfindung wird diese Massivumformung durch den sog. ECAP-Prozeß, d.h. Equal Channel Angular Pressing bzw. Gleichkanalwinkelpressen, realisiert. Dabei wird als Ausgangsmaterial ein Rundstab, der aus einer austenitischen Stahllegierung gebildet ist und den Außendurchmesser des gewünschten Dichtrings aufweist, zunächst weichgeglüht und dann durch einen Tunnel bzw. Kanal, der aufgrund seines gewinkelten L-förmigen Verlaufs einen 90° - Knick aufweist, unterhalb der materialspezifischen Weichglühtemperatur mittels eines Pressstempels achtmal hintereinander entlang der prozessspezifischen Prozessroute B_{C} durchgepresst bzw. durchgezogen und auf eine ultrafeinkörnige Mikrostruktur gebracht.

Dabei ist die Prozessroute B_{C} eine von mehreren möglichen Routen und ist, im Unterschied zu anderen Prozessrouten A, B_{A} und C, dadurch charakterisiert, dass der Rundstab aus austenitischem Stahl nach jedem Durchgang um jeweils 90° in derselben Richtung um die Längsachse des Rundstabs gedreht wird. Im Anschluß an insgesamt acht ECAP-Durchgänge wird die gewünschte Dichtringform des Bauteils 10 durch spanende Bearbeitungsverfahren realisiert, indem ein derart massivumgeformter Rundstab entlang seiner zylindrischen Mittelachse ausgebohrt wird und das dadurch gebildete Rohr in Ringe der passenden Dicke gesägt oder eventuell erodiert wird, welche jeweils entgratet und innenseitig geschliffen werden, um eine ausreichend gute und druckeigenspannungsbehaftete Oberfläche zu erzielen.

Durch den achtmal wiederholt durchgeführten Preßvergang gemäß dem ECAP-Prozeß erfährt der Rundstab aus austenitischem Stahl eine Scherdehnung, die zu einer sukzessive Kornfeinung des solchermaßen bearbeiteten bzw. gepressten Ausgangsmaterials führt. Diese Kornfeinung kommt dadurch zustande, dass durch das wiederholte Umformen des Ausgangsmaterials sukzessive mehr und mehr Versetzungen in die Mikrostruktur des Ausgangsmaterials eingebracht werden, die sich sukzessive zu Polygonwänden, Kleinwinkelkorngrenzen und schließlich zum Teil auch zu Großwinkelkorngrenzen anordnen, wobei Korngrößen bis hinunter in den Bereich von 300 nm erzielbar sind. Gemäß der sog. Hall-Petch-Beziehung gilt, dass Werkstoffzustände mit kleiner Korngröße und somit hohem Anteil korngrenznaher Atome härter sind als Zustände mit großer Korngröße. Danach führt die hohe Versetzungsdichte und ultrafeinkörnige Mikrostruktur des durch den wiederholt durchgeführten ECAP-Prozess herbeigeführten Materialzustands somit zu einer deutlichen Erhöhung der Festigkeit der austenitischen Stahl-Legierung gegenüber ihrem Ausgangszustand. Gleichzeitig stellt sich dabei in einem für den Fachmann, der auf dem Fachgebiet der Massivumformungsprozesse tätig ist und sich mit der Festigkeit von Werkstoffen befasst, überraschenden Zusatzeffekt eine signifikante Reduktion der elektrischen Leitfähigkeit der austenitischen Stahl-Legierung gegenüber ihrem präprozeduralen Ausgangszustand ein. Aufgrund dieser Kombination der durch den ECAP-Prozeß bewirkten prozedurspezifischen physikalischen Eigenschaften der hohen Festigkeit und der niedrigen elektrischen Leitfähigkeit, die sich ergeben, wenn gemäß dem bevorzugten Ausführungsbeispiel der Erfindung der massivumformende ECAP-Prozeß entlang der prozessspezifischen Route B_{C} wiederholt an einer austenitischen Stahl-Legierung durchgeführt wird, ist das danach hergestellte Bauteil 10 aus austenitischem Stahl geeignet für den Einsatz in einem Magnetinjektor 1, wo das Bauteil 10 als metallischer Dichtring axial zwischen dem Injektorkörper 2 und dem Ventilkörper 3 und radial zwischen der unter Atmosphärendruck stehenden Magnetspule 4 und dem demgegenüber unter hohem pulsierenden Innendruck von über 2 kbar stehenden Innenraum 9 mit dem darin aufgenommenen Anker 6 angeordnet ist, um einerseits als hochfest ausgebildetes Bauteil, das hohen pulsierenden Innendrücken ausgesetzt ist, der hohen Druckbelastung dauerhaft standzuhalten und andererseits zur magnetischen Trennung Wirbelstromverluste im Material des Bauteils 10 beim Einkoppeln eines von der Magnetspule erzeugten Magnetfelds 5 in den Innenraum 9 zum Betätigen des dort aufgenommenen Ankers 6 zu verringern.

Im bevorzugten Ausführungsbeispiel der Erfindung ist das Ausgangsmaterial für das Bauteil 10 aus einem Mangan-stabilisierten austenitischen Stahl mit einem hohen Stickstoff- und Kohlenstoff-Anteil gebildet.

## Patentansprüche

1. Verfahren zur Herstellung eines metallischen Bauteils für einen Injektor mittels Massivumformen, **dadurch gekennzeichnet, dass** das Ausgangsmaterial zum Herstellen des metallischen Bauteils (10) eine voll-austenitische Stahl-Legierung ist, welche als zylindrisches Rohteil bereitgestellt wird und nachfolgend in einem massivumformenden Gleichkanalwinkelpressprozess umgeformt wird, indem das Rohteil mindestens achtmal hintereinander gemäß Prozessroute B_{C} dem Gleichkanalwinkelpressprozess unterworfen wird.

2. Verfahren zur Herstellung eines Injektors mit einem metallischen Bauteil (10), das gemäß einem Verfahren nach Anspruch 1 hergestellt wird.

## Claims

1. Method for producing a metallic component for an injector by bulk deformation, **characterized in that** the starting material for producing the metallic component (10) is a fully austenitic steel alloy which is provided as a cylindrical blank and is subsequently deformed in a bulk-deformation equal channel angular pressing process, by subjecting the blank to the equal channel angular pressing process at least eight times in succession according to process route B_{c}.

2. Method for producing an injector having a metallic component (10) which is produced according to a method according to Claim 1.

## Revendications

1. Procédé de fabrication d'un composant métallique pour un injecteur par formage massif, **caractérisé en ce que** le matériau de départ pour la fabrication du composant métallique (10) est un alliage d'acier ayant une structure totalement austénitique, qui est fourni sous forme de pièce brute cylindrique et qui est ensuite formé dans un processus d'extrusion angulaire à canaux égaux, la pièce tubulaire étant soumise au moins huit fois successivement, suivant la voie de processus B_{c}, au processus d'extrusion angulaire à canaux égaux.

2. Procédé de fabrication d'un injecteur avec un composant métallique (10) qui est fabriqué selon un procédé selon la revendication 1.
